# EUROPÄISCHE PATENTSCHRIFT

(11) **EP 3 545 118 B1**
(45) Veröffentlichungstag und Bekanntmachung des Hinweises auf die Patenterteilung: **19.08.2020**
(21) Anmeldenummer: 17792018.8
(22) Anmeldetag: 25.10.2017
(51) Int. Cl.: C23C 22/44

(54) **ZUSAMMENSETZUNG UND VERFAHREN ZUR CHROMFREIEN VORBEHANDLUNG VON ALUMINIUMOBERFLÄCHEN**
COMPOSITION AND METHOD FOR THE CHROMIUM-FREE PRETREATMENT OF ALUMINIUM SURFACES
COMPOSITION ET PROCÉDÉ DE PRÉTRAITEMENT SANS CHROME DE SURFACES D'ALUMINIUM

(30) Priorität: 23.11.2016 DE 102016223170
(43) Veröffentlichungstag der Anmeldung: 02.10.2019
(73) Patentinhaber: Chemetall GmbH, 60487 Frankfurt (DE)
(72) Erfinder: HELLMERS, Heiko, 60487 Frankfurt am Main (DE); WENDEL, Thomas, 60487 Frankfurt am Main (DE); MAURUS, Norbert, 60487 Frankfurt am Main (DE)
(74) Vertreter: BASF IP Association
(86) Internationale Anmeldenummer: PCT/EP2017/077308
(87) Internationale Veröffentlichungsnummer: WO 2018/095684

(56) Entgegenhaltungen:
- US-A- 5 919 318
- US-A1- 2007 231 496
- US-A1- 2009 214 883

## Beschreibung

Die vorliegende Erfindung betrifft eine chromfreie Zusammensetzung zur Vorbehandlung von Aluminiumoberflächen, ein entsprechendes Verfahren sowie ein entsprechend vorbehandeltes Bauteil oder Band.

Aus dem Stand der Technik sind zwar Verfahren zur Vorbehandlung von Aluminiumoberflächen bekannt, durch welche sich eine gute Lackhaftung auf Aluminiumoberflächen erzielen lässt. Hierbei kommen jedoch häufig chromhaltige Behandlungslösungen zum Einsatz. Chrom ist mittlerweile aufgrund seiner Toxizität sowie Umweltschädlichkeit als Bestandteil von Behandlungslösungen unerwünscht.

Obgleich Verfahren zur chromfreien Vorbehandlung von Aluminiumoberflächen bereits aus dem Stand der Technik bekannt sind - verwiesen sei hier insbesondere auf die US 2007/231496 A1, die US 2009/214883 A1 sowie die US 5 919 318 A -, führen diese bislang bei einigen Anwendungen nicht zu zufriedenstellenden Ergebnisse hinsichtlich der Lackhaftung, insbesondere wenn verschiedenste Aluminiumlegierungen den Einsatz einer einzigen Vorbehandlungslösung erfordern.

Daher war es die Aufgabe der vorliegenden Erfindung, eine chromfreie Zusammensetzung zur Vorbehandlung von Aluminiumoberflächen sowie ein entsprechendes Verfahren bereitzustellen, welche/s die vorgenannten Nachteile vermeidet und insbesondere die Lackhaftung auf verschiedenen Aluminiumoberflächen verbessert, insbesondere auf Legierungen, welche Variationen der Serien 1000 - auch weichgeglüht -, 2000, 4000 und 5000 sowie der Serie 8000 nach DIN EN 573-3 darstellen.

Diese Aufgabe wird gelöst durch eine Zusammensetzung nach Anspruch 1, ein Konzentrat nach Anspruch 9, ein Verfahren nach Anspruch 10 sowie ein Bauteil oder Band nach Anspruch 14.

Die abhängigen Ansprüche geben dabei vorteilhafte Ausführungsformen der vorliegenden Erfindung wieder.

Im Sinne der vorliegenden Erfindung ist unter "wässrig" zu verstehen, dass mehr als 50 Gew.-% des enthaltenen Lösemittels Wasser ist.

Mit "chromfreier Zusammensetzung" ist gemeint, dass zu deren Herstellung nur Rohstoffe eingesetzt werden, die Chrom höchstens als Verunreinigung im ppm-Bereich enthalten.

Unter einer "Aluminiumoberfläche" soll eine solche Oberfläche verstanden werden, welche zumindest zum Teil aus Aluminium oder einer Aluminiumlegierung besteht.

Der Begriff "Hexafluorozirkoniumsäure" soll neben der Hexafluorozirkoniumsäure selbst auch ihre einfach sowie zweifach deprotonierte Form mitumfassen. Entsprechendes gilt für "Hexafluorotitansäure".

Der Begriff "Phosphat" soll neben Orthophosphat auch Pyrophosphat, Polyphosphat sowie jeweils alle einfach oder mehrfach protonierten Formen mitumfassen. Der Begriff "Molybdat" soll neben Molybdat selbst auch seine einfach oder zweifach protonierte Form mitumfassen.

Der Begriff "organisches Polymer" soll auch organische Copolymere sowie Gemische von organischen Polymeren und/oder Copolymeren mitbeinhalten.

Gegenstand der vorliegenden Erfindung ist eine wässrige, chromfreie Zusammensetzung zur Vorbehandlung von Aluminiumoberflächen, welche mindestens eine wasserlösliche Phosphorverbindung, mindestens eine wasserlösliche Zirkoniumverbindung, mindestens eine wasserlösliche Titanverbindung und mindestens eine wasserlösliche Molybdänverbindung enthält, wobei der Gehalt an Phosphorverbindung im Bereich von 15 bis 50 mg/l (berechnet als Phosphor), der Gehalt an Zirkoniumverbindung im Bereich von 400 bis 600 mg/l (berechnet als Metall), der Gehalt an Titanverbindung im Bereich von 85 bis 400 mg/l (berechnet als Metall) und der Gehalt an Molybdänverbindung im Bereich von 40 bis 150 mg/l (berechnet als Metall) liegt, und wobei die wässrige Zusammensetzung einen pH-Wert (bei Raumtemperatur) im Bereich von 2,0 bis 5,0 aufweist.

Bevorzugt liegt dabei der Gehalt an Phosphorverbindung im Bereich von 25 bis 40 mg/l (berechnet als Phosphor), der Gehalt an Zirkoniumverbindung im Bereich von 450 bis 540 mg/l (berechnet als Metall), der Gehalt an Titanverbindung im Bereich von 200 bis 400 mg/l (berechnet als Metall), und der Gehalt an Molybdänverbindung im Bereich von 60 bis 130 mg/l (berechnet als Metall).

Besonders bevorzugt liegt dabei der Gehalt an Phosphorverbindung im Bereich von 30 bis 38 mg/l (berechnet als Phosphor), der Gehalt an Zirkoniumverbindung im Bereich 470 bis 520 mg/l (berechnet als Metall), der Gehalt an Titanverbindung im Bereich von 350 bis 380 mg/l (berechnet als Metall), und der Gehalt an Molybdänverbindung im Bereich von 80 bis 125 mg/l (berechnet als Metall).

Es sollen jedoch explizit auch sämtliche Unterkombinationen der vorgenannten Bereiche, bevorzugten Bereiche und besonders bevorzugten Bereiche für die einzelnen Gehalte mitumfasst sein, beispielsweise die Kombination des Gehalts an Phosphorverbindung im Bereich von 15 bis 50 mg/l, des bevorzugten Gehalts an Zirkoniumverbindung im Bereich von 450 bis 540 mg/l, des besonders bevorzugten Gehalts an Titanverbindung im Bereich von 350 bis 380 mg/l und des Gehalts an Molybdänverbindung im Bereich von 40 bis 150 mg/l.

Bevorzugt liegen die Verhältnisse der einzelnen Gehalte an Phosphorverbindung, Zirkoniumverbindung, Titanverbindung und Molybdänverbindung im Bereich von (0,04 bis 0,40) zu (1,4 bis 5,8) zu 1,0 zu (0,10 bis 1,4), besonders bevorzugt im Bereich von (0,06 bis 0,25) zu (1,4 bis 3,5) zu 1,0 zu (0,15 bis 0,9) und ganz besonders bevorzugt im Bereich von (0,08 bis 0,12) zu (1,4 bis 1,5) zu 1,0 zu (0,20 bis 0,40) (normiert auf den Gehalt an Titanverbindung).

Auch hier sollen explizit sämtliche Unterkombinationen der vorgenannten bevorzugten, besonders bevorzugten und ganz besonders bevorzugten Bereiche für die einzelnen Verhältnisse mitumfasst sein, beispielsweise die Kombination (0,04 bis 0,40) zu (1,4 bis 3,5) zu 1,0 zu (0,20 bis 0,40).

Vorzugsweise enthält die wässrige Zusammensetzung freies Fluorid, wobei der Gehalt an freiem Fluorid im Bereich von 40 bis 100 mg/l, bevorzugt im Bereich von 60 bis 80 mg/l liegt, und der Gesamtgehalt an Fluor im Bereich von 1 bis 2 g/l, bevorzugt im Bereich von 1,4 bis 1,8 g/l liegt.

Der Gehalt an freiem Fluorid wird dabei potentiometrisch mittels einer fluoridsensitiven Elektrode bei Raumtemperatur bestimmt, der Gesamtgehalt an Fluor destillativ nach Seel sowie potentiometrisch.

Bevorzugt umfasst die mindestens eine Zirkoniumverbindung dabei Hexafluorozirkoniumsäure und die mindestens eine Titanverbindung Hexafluorotitansäure. Besonders bevorzugten ist die mindestens eine Zirkoniumverbindung dabei Hexafluorozirkoniumsäure und die mindestens eine Titanverbindung Hexafluorotitansäure.

Bei der mindestens einen Phosphorverbindung handelt es sich vorzugsweise um Phosphat. Bei der mindestens einen Molybdänverbindung handelt es sich vorzugsweise um Molybdat. Besonders bevorzugt ist die mindestens eine Phosphorverbindung Phosphat und die mindestens eine Molybdänverbindung Molybdat.

Gemäß einer bevorzugten Ausführungsform ist die mindestens eine Zirkoniumverbindung Hexafluorozirkoniumsäure, die mindestens eine Titanverbindung Hexafluorotitansäure, die mindestens eine Phosphorverbindung Phosphat und die mindestens eine Molybdänverbindung Molybdat.

Vorzugsweise weist die wässrige Zusammensetzung einen pH-Wert (bei Raumtemperatur) im Bereich von 3,0 bis 4,0 auf. Des Weiteren weist die wässrige Zusammensetzung vorzugsweise Freie-Säure-Punkte im Bereich von 3,9 bis 4,5 und Gesamtsäurepunkte von nicht mehr als 25 auf.

Gemäß einer bevorzugten Ausführungsform weist die wässrige Zusammensetzung einen pH-Wert (bei Raumtemperatur) im Bereich von 3,0 bis 4,0, Freie-Säure-Punkte im Bereich von 3,9 bis 4,5 und Gesamtsäurepunkte von nicht mehr als 25 auf.

Zur Bestimmung der Freie-Säure-Punkte werden dabei 25 ml der wässrigen Zusammensetzung in einem geeigneten Gefäß mit 100 ml destilliertem Wasser verdünnt und mit ca. 5 ml einer 25 %-igen Kaliumfluoridlösung sowie 5 Tropfen einer Phenolphthaleinlösung versetzt. Mit 0,1 M Natronlauge wird dann bis zum Farbumschlag nach rot, d.h. auf pH 8,6 titriert. Das Volumen in ml der bei der Titration verbrauchten Natronlauge ergibt so die Freie-Säure-Punkte.

Hingegen werden zur Bestimmung der Gesamtsäurepunkte 25 ml der wässrigen Zusammensetzung in einem geeigneten Gefäß mit 100 ml destilliertem Wasser verdünnt und mit 5 Tropfen einer Phenolphthaleinlösung versetzt. Mit 0,1 M Natronlauge wird dann bis zum Farbumschlag nach rot, d.h. auf pH 8,6 titriert. Das Volumen in ml der bei der Titration verbrauchten Natronlauge ergibt so die Gesamtsäurepunkte.

Die wässrige Zusammensetzung enthält bevorzugt insgesamt nicht mehr als 1 mg/l, besonders bevorzugt nicht mehr als 0,5 mg/l und ganz besonders bevorzugt nicht mehr als 0,1 mg/l an organischem Polymer. Die Gegenwart von organischen Polymeren, insbesondere von Polyacrylsäure, kann sich nämlich nachteilig auf die erzielte Lackhaftung auswirken.

Vorzugsweise enthält die wässrige Zusammensetzung nicht mehr als 300 mg/l, besonders bevorzugt nicht mehr als 100 mg/l an Aluminium. Aluminium wird bei der Herstellung der wässrigen Zusammensetzung nicht zugesetzt, gelangt jedoch über die chemische Reaktion zwischen zu behandelnder Aluminiumoberfläche und Behandlungslösung in letztere.

Vorzugsweise enthält die wässrige Zusammensetzung insgesamt nicht mehr als 20 mg/l, besonders bevorzugt nicht mehr als 10 mg/l der Elemente As, Ba, Cd, Co, Cu, Mn, Ni, Pb, Sb, Sn, Sr, V und Ce.

Die vorliegende Erfindung bezieht sich zudem auf ein Konzentrat, aus dem durch Verdünnen mit Wasser, und gegebenenfalls Einstellen des pH-Wertes mit einer geeigneten Säure oder Base die erfindungsgemäße wässrige Zusammensetzung erhältlich ist.

Gegenstand der vorliegenden Erfindung ist auch ein Verfahren zur chromfreien Vorbehandlung von Aluminiumoberflächen, bei dem eine gegebenenfalls gereinigte und gespülte Oberfläche, welche zumindest zum Teil aus Aluminium oder einer Aluminiumlegierung besteht, mit der erfindungsgemäßen wässrigen Zusammensetzung in Kontakt gebracht und dann gegebenenfalls gespült und/oder getrocknet wird.

Bei besagter Oberfläche handelt es sich insbesondere um die Oberfläche eines Bauteils oder eines Bandes.

Vorzugsweise besteht die Oberfläche zum überwiegenden Teil, besonders bevorzugt ausschließlich oder nahezu ausschließlich aus Aluminium oder mindestens einer Aluminiumlegierung.

Geeignete Aluminiumlegierungen sind insbesondere Aluminium-Magnesium-Legierungen wie die der Serie 5000 und Aluminium-Magnesium-Silizium-Legierungen wie die der Serie 2000.

Das Inkontaktbringen der Oberfläche mit der erfindungsgemäßen Zusammensetzung kann durch Tauchapplikation sowie durch Spritzapplikation erfolgen.

Sowohl bei der Tauchapplikation als auch bei der Spritzapplikation wird die Oberfläche bevorzugt für 4 bis 10 Sekunden bei 45 bis 60 °C, besonders bevorzugt für 5 bis 7 Sekunden bei 50 bis 55 °C, mit der erfindungsgemäßen Zusammensetzung in Kontakt gebracht.

Vorzugsweise wird die Oberfläche derart mit der wässrigen Behandlungslösung in Kontakt gebracht, dass eine Phosphorauflage (berechnet als P₂O₅) im Bereich von 8 bis 17 mg/m², bevorzugt im Bereich von 10 bis 15 mg/m², eine Zirkoniumauflage im Bereich von 1 bis 6 mg/m², bevorzugt im Bereich von 1 bis 2 mg/m², eine Titanauflage im Bereich von 7 bis 19 mg/m², bevorzugt im Bereich von 11 bis 16 mg/m², und eine Molybdänauflage im Bereich von 6 bis 18 mg/m², bevorzugt im Bereich von 9 bis 14 mg/m², auf der Oberfläche resultiert. Die Auflagen werden hierbei mittels Röntgenfluoreszenzanalyse (RFA) bestimmt.

Gemäß einer bevorzugten Ausführungsform handelt es sich bei der Oberfläche um die Oberfläche eines Bandes, wobei die Oberfläche für 5 bis 10 Sekunden bei 50 bis 55 °C in die wässrige Zusammensetzung getaucht wird.

Vorteilhafterweise wird die Oberfläche zunächst alkalisch oder alkalisch und sauer gereinigt, dann gründlich, bevorzugt in mehreren Stufen, mit Wasser gespült und in die wässrige Zusammensetzung getaucht.

Die vorliegende Erfindung bezieht sich außerdem auf ein Bauteil oder Band mit einer Oberfläche, welche zumindest zum Teil aus Aluminium oder einer Aluminiumlegierung besteht, wobei das Bauteil oder Band mit dem erfindungsgemäßen Verfahren erhältlich ist und gegebenenfalls lackiert wurde.

Die Oberfläche des Bauteils oder Bandes weist dabei vorzugsweise eine Phosphorauflage (berechnet als P₂O₅) im Bereich von 8 bis 17 mg/m², bevorzugt im Bereich von 10 bis 15 mg/m², eine Zirkoniumauflage im Bereich von 1 bis 6 mg/m², bevorzugt im Bereich von 1 bis 2 mg/m², eine Titanauflage im Bereich von 7 bis 19 mg/m², bevorzugt im Bereich von 11 bis 16 mg/m², und eine Molybdänauflage im Bereich von 6 bis 18 mg/m², bevorzugt im Bereich von 9 bis 14 mg/m² auf.

Insbesondere bei Lacksystemen auf Basis einer Polyester-Melaminharz-Kombination kann mit der vorliegenden Erfindung eine Verbesserung der Lackhaftung erzielt werden.

Im Folgenden wird die vorliegende Erfindung anhand von erfindungsgemäßen sowie Vergleichsbeispielen erläutert. Der Gegenstand der vorliegenden Erfindung soll hierdurch allerdings in keiner Weise eingeschränkt werden.

### Beispiele

Es wurden die aus Tab. 1 ersichtlichen erfindungsgemäßen Zusammensetzungen B1 bis B6 sowie die nicht erfindungsgemäßen Zusammensetzungen VB1 bis VB4 wie folgt hergestellt.

Zunächst wurde eine wässrige, saure Lösung einer Phosphorverbindung hergestellt. Zu dieser wurde festes Ammoniumheptamolybdat gegeben und gelöst. Anschließend wurde noch mit Zirkonflourid- und Titanflourid-Verbindungen, welche sich ebenfalls in wässriger Lösung befanden ergänzt.

**Tabelle 1:**

| (Vgl.-) Bsp. | Gehalt an ...-Verbindung in mg/l | | | |
|---|---|---|---|---|
| | P | Zr | Ti | Mo |
| B1 | 35 | 513 | 356 | 81 |
| B2 | 35 | 513 | 356 | 122 |
| B3 | 20 | 513 | 173 | 41 |
| B4 | 17 | 513 | 356 | 91 |
| B5 | 35 | 513 | 89 | 122 |
| B6 | 35 | 513 | 167 | 81 |
| VB1 | 0 | 513 | 176 | 122 |
| VB2 | 35 | 513 | 0 | 41 |
| VB3 | 0 | 513 | 0 | 82 |

Sodann wurde jeweils ein zuvor alkalisch gereinigtes Aluminiumblech für 5 Sekunden bei 50 °C in die entsprechende Zusammensetzung getaucht, gespült und getrocknet.

Die Auflagen an Phosphor (als P₂O₅), Zirkonium, Titan und Molybdän wurden jeweils mittels Röntgenfluoreszenzanalyse (RFA) bestimmt (siehe **Tab. 2**).

Anschließend wurden die Bleche mittels eines 30 µm-Rakels mit einer Polyaminoharz-Kombination beschichtet. Der Lack wurde sodann für 45 Sekunden bei 250 °C (max. Temperatur der Bleche: 224 °C) im Ofen eingebrannt, so dass eine Lackschichtdicke von 7 µm erhalten wurde.

Um die Lackhaftung auf dem jeweiligen Aluminiumblech zu ermitteln, wurde zum einen ein T-Bend-Test nach DIN EN 13523-7 und zum anderen ein Gitterschnitt-Test nach DIN EN ISO 2409 durchgeführt. Dabei wurden die aus **Tab. 2** ersichtlichen Lackenthaftungswerte ermittelt.

Je niedriger der entsprechende Wert war, desto besser war die Lackhaftung.

**Tabelle 2:**

| (Vgl.-) Bsp. | Auflage an ... in mg/m² | | | | Lackenthaftung im ... in % | |
|---|---|---|---|---|---|---|
| | P₂O₅ | Zr | Ti | Mo | T-Bend-Test | Gitterschnitt-Test |
| B1 | 14-15 | 2 | 15-16 | 13-14 | 2 | 0 |
| B2 | 11-14 | 2 | 11-13 | 11-13 | 2 | 0 |
| B3 | 11 | 5-6 | 11-12 | 8 | 2 | 2,5 |
| B4 | 11-12 | 4 | 18-19 | 10-11 | 8 | 0 |
| B5 | 12-15 | 4-5 | 8-10 | 13-14 | 9 | 0 |
| B6 | 16-17 | 2 | 13-14 | 17-18 | 7 | 2,5 |
| VB1 | < 2 | 14-16 | 22-25 | 25-30 | 30 | 47,5 |
| VB2 | 8-11 | 7-10 | 2 | 6-10 | 25 | 50 |
| VB3 | < 2 | 22-27 | 2 | 16-25 | 51 | 82,5 |

Die im Vergleich zu den nicht-erfindungsgemäßen Zusammensetzungen **VB1** bis **VB3** deutlich niedrigere Lackenthaftung (verbesserte Lackhaftung) ist bei den erfindungsgemäßen Zusammensetzungen **B1** bis **B6** sowohl im T-Bend-Test als auch im Gitterschnitt-Test klar zu erkennen. **B1** und **B2** liefern dabei die besten Ergebnisse.

## Patentansprüche

1. Wässrige, chromfreie Zusammensetzung zur Vorbehandlung von Aluminiumoberflächen **dadurch gekennzeichnet, dass** sie mindestens eine wasserlösliche Phosphorverbindung, mindestens eine wasserlösliche Zirkoniumverbindung, mindestens eine wasserlösliche Titanverbindung und mindestens eine wasserlösliche Molybdänverbindung enthält, wobei der Gehalt an Phosphorverbindung im Bereich von 15 bis 50 mg/l berechnet als Phosphor, der Gehalt an Zirkoniumverbindung im Bereich von 400 bis 600 mg/l berechnet als Metall, der Gehalt an Titanverbindung im Bereich von 85 bis 400 mg/l berechnet als Metall und der Gehalt an Molybdänverbindung im Bereich von 40 bis 150 mg/l berechnet als Metall liegt, und wobei die wässrige Zusammensetzung einen pH-Wert bei Raumtemperatur im Bereich von 2,0 bis 5,0 aufweist.

2. Wässrige Zusammensetzung nach Anspruch 1 **dadurch gekennzeichnet, dass** der Gehalt an Phosphorverbindung im Bereich von 25 bis 40 mg/l, bevorzugt im Bereich von 30 bis 38 mg/l berechnet als Phosphor, der Gehalt an Zirkoniumverbindung im Bereich von 450 bis 540 mg/l, bevorzugt im Bereich von 470 bis 520 mg/l berechnet als Metall, der Gehalt an Titanverbindung im Bereich von 200 bis 400 mg/l, bevorzugt im Bereich von 350 bis 380 mg/l berechnet als Metall, und der Gehalt an Molybdänverbindung im Bereich von 60 bis 130 mg/l, bevorzugt im Bereich von 80 bis 125 mg/l berechnet als Metall liegt.

3. Wässrige Zusammensetzung nach Anspruch 1 oder 2 **dadurch gekennzeichnet, dass** die Verhältnisse der einzelnen Gehalte an Phosphorverbindung, Zirkoniumverbindung, Titanverbindung und Molybdänverbindung im Bereich von 0,04 bis 0,40 zu 1,4 bis 5,8 zu 1,0 zu 0,10 bis 1,4, bevorzugt im Bereich von 0,06 bis 0,25 zu 1,4 bis 3,5 zu 1,0 zu 0,15 bis 0,9 und besonders bevorzugt im Bereich von 0,08 bis 0,12 zu 1,4 bis 1,5 zu 1,0 zu 0,20 bis 0,40 normiert auf den Gehalt an Titanverbindung liegen.

4. Wässrige Zusammensetzung nach einem der vorhergehenden Ansprüche **dadurch gekennzeichnet, dass** sie freies Fluorid enthält, der Gehalt an freiem Fluorid im Bereich von 40 bis 100 mg/l, bevorzugt im Bereich von 60 bis 80 mg/l liegt, der Gesamtgehalt an Fluor im Bereich von 1 bis 2 g/l, bevorzugt im Bereich von 1,4 bis 1,8 g/l liegt, die mindestens eine Zirkoniumverbindung Hexafluorozirkoniumsäure umfasst, bevorzugt ist, und die mindestens eine Titanverbindung Hexafluorotitansäure umfasst, bevorzugt ist.

5. Wässrige Zusammensetzung nach einem der vorhergehenden Ansprüche, **dadurch gekennzeichnet, dass** die wässrige Zusammensetzung einen pH-Wert im Bereich von 3,0 bis 4,0, Freie-Säure-Punkte im Bereich von 3,9 bis 4,5 und Gesamtsäurepunkte von nicht mehr als 25 aufweist.

6. Wässrige Zusammensetzung nach einem der vorhergehenden Ansprüche **dadurch gekennzeichnet, dass** sie insgesamt nicht mehr als 1 mg/l, bevorzugt nicht mehr als 0,5 mg/l und besonders bevorzugt nicht mehr als 0,1 mg/l an organischem Polymer enthält.

7. Wässrige Zusammensetzung nach einem der vorhergehenden Ansprüche **dadurch gekennzeichnet, dass** sie nicht mehr als 300 mg/l, bevorzugt nicht mehr als 100 mg/l, an Aluminium enthält.

8. Wässrige Zusammensetzung nach einem der vorhergehenden Ansprüche **dadurch gekennzeichnet, dass** sie insgesamt nicht mehr als 20 mg/l, bevorzugt nicht mehr als 10 mg/l der Elemente As, Ba, Cd, Co, Cu, Mn, Ni, Pb, Sb, Sn, Sr, V und Ce enthält.

9. Konzentrat **dadurch gekennzeichnet, dass** daraus durch Verdünnen mit einem geeigneten Lösemittel, bevorzugt mit Wasser, und gegebenenfalls Einstellen des pH-Wertes mit einer geeigneten Säure oder Base eine wässrige Zusammensetzung nach einem der Ansprüche 1 bis 8 erhältlich ist.

10. Verfahren zur im Wesentlichen chromfreien Vorbehandlung von Aluminiumoberflächen **dadurch gekennzeichnet, dass** eine gegebenenfalls gereinigte und gespülte Oberfläche, welche zumindest zum Teil aus Aluminium oder einer Aluminiumlegierung besteht, mit einer wässrigen Zusammensetzung nach einem der Ansprüche 1 bis 8 in Kontakt gebracht und dann gegebenenfalls gespült und/oder getrocknet wird.

11. Verfahren nach Anspruch 10 **dadurch gekennzeichnet, dass** die Oberfläche mit der wässrigen Zusammensetzung derart in Kontakt gebracht wird, dass eine Phosphorauflage berechnet als P₂O₅ im Bereich von 8 bis 17 mg/m², bevorzugt im Bereich von 10 bis 15 mg/m², eine Zirkoniumauflage im Bereich von 1 bis 6 mg/m², bevorzugt im Bereich von 1 bis 2 mg/m², eine Titanauflage im Bereich von 7 bis 19 mg/m², bevorzugt im Bereich von 11 bis 16 mg/m², und eine Molybdänauflage im Bereich von 6 bis 18 mg/m², bevorzugt im Bereich von 9 bis 14 mg/m², auf der Oberfläche resultiert.

12. Verfahren nach Anspruch 10 oder 11 **dadurch gekennzeichnet, dass** es sich bei der Oberfläche um die Oberfläche eines Bandes handelt und die Oberfläche für 5 bis 10 Sekunden bei 50 bis 55 °C in die wässrige Zusammensetzung getaucht wird.

13. Verfahren nach einem der Ansprüche 10 bis 12 **dadurch gekennzeichnet, dass** die Oberfläche zunächst alkalisch oder alkalisch und sauer gereinigt, dann gründlich, bevorzugt in mehreren Stufen, mit Wasser gespült und in die wässrige Zusammensetzung getaucht wird.

14. Bauteil oder Band mit einer Oberfläche, welche zumindest zum Teil aus Aluminium oder einer Aluminiumlegierung besteht, **dadurch gekennzeichnet, dass** es mit einem Verfahren nach einem der Ansprüche 10 bis 13 erhältlich ist und gegebenenfalls lackiert wurde.

15. Bauteil oder Band nach Anspruch 14 **dadurch gekennzeichnet, dass** seine Oberfläche eine Phosphorauflage berechnet als P₂O₅ im Bereich von 8 bis 17 mg/m², bevorzugt im Bereich von 10 bis 15 mg/m², eine Zirkoniumauflage im Bereich von 1 bis 6 mg/m², bevorzugt im Bereich von 1 bis 2 mg/m², eine Titanauflage im Bereich von 7 bis 19 mg/m², bevorzugt im Bereich von 11 bis 16 mg/m², und eine Molybdänauflage im Bereich von 6 bis 18 mg/m², bevorzugt im Bereich von 9 bis 14 mg/m² aufweist.

## Claims

1. An aqueous, chromium-free composition for the pretreatment of aluminum surfaces, **wherein** it comprises at least one water-soluble phosphorus compound, at least one water-soluble zirconium compound, at least one water-soluble titanium compound, and at least one water-soluble molybdenum compound, the phosphorus compound content being in the range from 15 to 50 mg/l calculated as phosphorus, the zirconium compound content being in the range from 400 to 600 mg/l calculated as metal, the titanium compound content being in the range from 85 to 400 mg/l calculated as metal, and the molybdenum compound content being in the range from 40 to 150 mg/l calculated as metal, the aqueous composition having a pH at room temperature in the range from 2.0 to 5.0.

2. The aqueous composition according to claim 1, **wherein** the phosphorus compound content is in the range from 25 to 40 mg/l, preferably in the range from 30 to 38 mg/l calculated as phosphorus, the zirconium compound content being is in the range from 450 to 540 mg/l, preferably in the range from 470 to 520 mg/l calculated as metal, the titanium compound content is in the range from 200 to 400 mg/l, preferably in the range from 350 to 380 mg/l calculated as metal, and the molybdenum compound content is in the range from 60 to 130 mg/l, preferably in the range from 80 to 125 mg/l calculated as metal.

3. The aqueous composition according to claim 1 or 2, **wherein** the ratio is of the individual phosphorus compound, zirconium compound, titanium compound, and molybdenum compound contents are in the range of 0.04 to 0.40:1.4 to 5.8:1.0:0.10 to 1.4, preferably in the range of 0.06 to 0.25:1.4 to 3.5:1.0:0.15 to 0.9, and more preferably in the range of 0.08 to 0.12:1.4 to 1.5:1.0:0.20 to 0.40, standardized to the titanium compound content.

4. The aqueous composition according to any of the preceding claims, **wherein** it comprises free fluoride, the free fluoride content is in the range from 40 to 100 mg/l, preferably in the range from 60 to 80 mg/l, the total fluorine content is in the range from 1 to 2 g/l, preferably in the range from 1.4 to 1.8 g/l, the at least one zirconium compound comprises, preferably is, hexafluorozirconic acid, and the at least one titanium compound comprises, preferably is, hexafluorotitanic acid.

5. The aqueous composition according to any of the preceding claims, **wherein** the aqueous composition has a pH in the range from 3.0 to 4.0, free acid points in the range from 3.9 to 4.5, and total acid points not more than 25.

6. The aqueous composition according to any of the preceding claims, **wherein** it comprises in total not more than 1 mg/l, preferably not more than 0.5 mg/l, and more preferably not more than 0.1 mg/l of organic polymer.

7. The aqueous composition according to any of the preceding claims, **wherein** it comprises not more than 300 mg/l, preferably not more than 100 mg/l, of aluminum.

8. The aqueous composition according to any of the preceding claims, **wherein** it comprises in total not more than 20 mg/l, preferably not more than 10 mg/l, of the elements As, Ba, Cd, Co, Cu, Mn, Ni, Pb, Sb, Sn, Sr, V, and Ce.

9. A concentrate **wherein** by dilution with a suitable solvent, preferably with water, and optionally adjustment of the pH with a suitable acid or base, an aqueous composition according to any of claims 1 to 8 is obtainable from said concentrate.

10. A method for the substantially chromium-free pretreatment of aluminum surfaces, **wherein** an optionally cleaned and rinsed surface consisting at least partly of aluminum or an aluminum alloy is contacted with an aqueous composition according to any of claims 1 to 8 and then optionally rinsed out and/or dried.

11. The method according to claim 10, **wherein** the surface is contacted with the aqueous composition such as to result in a phosphorus addon calculated as P₂O₅ in the range from 8 to 17 mg/m², preferably in the range from 10 to 15 mg/m², a zirconium addon in the range from 1 to 6 mg/m², preferably in the range from 1 to 2 mg/m², a titanium addon in the range from 7 to 19 mg/m², preferably in the range from 11 to 16 mg/m², and a molybdenum addon in the range from 6 to 18 mg/m², preferably in the range from 9 to 14 mg/m², on the surface.

12. The method according to claim 10 or 11, **wherein** the surface is the surface of the strip and the surface is immersed in the aqueous composition for 5 to 10 seconds at 50 to 55°C.

13. The method according to any of claims 10 to 12, **wherein** the surface is first of cleaned alkalinically or alkalinically and acidically, then thoroughly rinsed with water, preferably in a plurality of stages, and immersed in the aqueous composition.

14. A component or strip with a surface consisting at least partly of aluminum or an aluminum alloy, **wherein** it is obtainable with a method according to any of claims 10 to 13 and optionally has been coated.

15. The method component or strip according to claim 14, **wherein** its surface has a phosphorus addon calculated as P₂O₅ in the range from 8 to 17 mg/m², preferably in the range from 10 to 15 mg/m², a zirconium addon in the range from 1 to 6 mg/m², preferably in the range from 1 to 2 mg/m², a titanium addon in the range from 7 to 19 mg/m², preferably in the range from 11 to 16 mg/m², and a molybdenum addon in the range from 6 to 18 mg/m², preferably in the range from 9 to 14 mg/m².

## Revendications

1. Composition aqueuse, sans chrome pour le prétraitement de surfaces d'aluminium, **caractérisée en ce qu'**elle contient au moins un composé de phosphore hydrosoluble, au moins un composé de zirconium hydrosoluble, au moins un composé de titane hydrosoluble et au moins un composé de molybdène hydrosoluble, la teneur en composé de phosphore se situant dans la plage de 15 à 50 mg/l calculée en tant que phosphore, la teneur en composé de zirconium se situant dans la plage de 400 à 600 mg/l calculée en tant que métal, la teneur en composé de titane se situant dans la plage de 85 à 400 mg/l calculée en tant que métal et la teneur en composé de molybdène se situant dans la plage de 40 à 150 mg/l calculée en tant que métal, et la composition aqueuse présentant une valeur de pH à température ambiante dans la plage de 2,0 à 5,0.

2. Composition aqueuse selon la revendication 1, **caractérisée en ce que** la teneur en composé de phosphore se situe dans la plage de 25 à 40 mg/l, préférablement dans la plage de 30 à 38 mg/l calculée en tant que phosphore, la teneur en composé de zirconium se situe dans la plage de 450 à 540 mg/l, préférablement dans la plage de 470 à 520 mg/l calculée en tant que métal, la teneur en composé de titane se situe dans la plage de 200 à 400 mg/l, préférablement dans la plage de 350 à 380 mg/l calculée en tant que métal et la teneur en composé de molybdène se situe dans la plage de 60 à 130 mg/l, préférablement dans la plage de 80 à 125 mg/l calculée en tant que métal.

3. Composition aqueuse selon la revendication 1 ou 2, **caractérisée en ce que** les rapports des teneurs individuelles en composé de phosphore, en composé de zirconium, en composé de titane et en composé de molybdène se situent dans la plage de 0,04 à 0,40 sur 1,4 à 5,8 sur 1,0 sur 0,10 à 1,4, préférablement dans la plage de 0,06 à 0,25 sur 1,4 à 3,5 sur 1,0 sur 0,15 à 0,9 et particulièrement préférablement dans la plage de 0,08 à 0,12 sur 1,4 à 1,5 sur 1,0 sur 0,20 à 0,40, normé sur la teneur en composé de titane.

4. Composition aqueuse selon l'une quelconque des revendications précédentes, **caractérisée en ce qu'**elle contient du fluorure libre, la teneur en fluorure libre se situant dans la plage de 40 à 100 mg/l, préférablement dans la plage de 60 à 80 mg/l, la teneur totale en fluor se situant dans la plage de 1 à 2 g/l, préférablement dans la plage de 1,4 à 1,8 g/l, l'au moins un composé de zirconium comprenant de, préférablement étant l'acide hexafluorozirconique, et l'au moins un composé de titane comprenant de, préférablement étant l'acide hexafluorotitanique.

5. Composition aqueuse selon l'une quelconque des revendications précédentes, **caractérisée en ce que** la composition aqueuse présente une valeur de pH dans la plage de 3,0 à 4,0, des points d'acide libre dans la plage de 3,9 à 4,5 et des points d'acides totaux de pas plus de 25.

6. Composition aqueuse selon l'une quelconque des revendications précédentes, **caractérisée en ce qu'**elle ne contient au total pas plus de 1 mg/l, préférablement pas plus de 0,5 mg/l et particulièrement préférablement pas plus de 0,1 mg/l de polymère organique.

7. Composition aqueuse selon l'une quelconque des revendications précédentes, **caractérisée en ce qu'**elle ne contient pas plus de 300 mg/l, préférablement pas plus de 100 mg/l d'aluminium.

8. Composition aqueuse selon l'une quelconque des revendications précédentes, **caractérisée en ce qu'**elle ne contient au total pas plus de 20 mg/l, préférablement pas plus de 10 mg/l des éléments As, Ba, Cd, Co, Cu, Mn, Ni, Pb, Sb, Sn, Sr, V et Ce.

9. Concentré **caractérisé en ce qu'**à partir de celui-ci, par dilution avec un solvant approprié, préférablement avec de l'eau, et éventuellement par ajustement de la valeur du pH avec un acide ou une base approprié(e), une composition aqueuse selon l'une quelconque des revendications 1 à 8 peut être obtenue.

10. Procédé pour le prétraitement essentiellement sans chrome de surfaces d'aluminium, **caractérisé en ce qu'**une surface éventuellement nettoyée et rincée qui est constituée au moins partiellement d'aluminium ou d'un alliage d'aluminium est mise en contact avec une composition aqueuse selon l'une quelconque des revendications 1 à 8 et ensuite éventuellement rincée et/ou séchée.

11. Procédé selon la revendication 10, **caractérisé en ce que** la surface est mise en contact avec la composition aqueuse de telle manière qu'un dépôt de phosphore calculé en tant que P₂O₅ dans la plage de 8 à 17 mg/m², préférablement dans la plage de 10 à 15 mg/m², qu'un dépôt de zirconium dans la plage de 1 à 6 mg/m², préférablement dans la plage de 1 à 2 mg/m², qu'un dépôt de titane dans la plage de 7 à 19 mg/m², préférablement dans la plage de 11 à 16 mg/m² et qu'un dépôt de molybdène dans la plage de 6 à 18 mg/m², préférablement dans la plage de 9 à 14 mg/m², sur la surface en résulte.

12. Procédé selon la revendication 10 ou 11, **caractérisé en ce que** la surface est la surface d'un ruban et la surface est trempée dans la composition aqueuse pendant 5 à 10 secondes à une température de 50 à 55 °C.

13. Procédé selon l'une quelconque des revendications 10 à 12, **caractérisé en ce que** la surface est nettoyée tout d'abord de manière alcaline ou de manière alcaline et acide, ensuite rincée soigneusement, préférablement en plusieurs étapes, avec de l'eau et est trempée dans la composition aqueuse.

14. Pièce ou ruban doté(e) d'une surface qui est constituée au moins partiellement d'aluminium ou d'un alliage d'aluminium, caractérisé(e) en ce qu'elle/il peut être obtenu(e) avec un procédé selon l'une quelconque des revendications 10 à 13 et a été éventuellement peint(e).

15. Pièce ou ruban selon la revendication 14, caractérisé(e) en ce que sa surface présente un dépôt de phosphore calculé en tant que P₂O₅ dans la plage de 8 à 17 mg/m², préférablement dans la plage de 10 à 15 mg/m², un dépôt de zirconium dans la plage de 1 à 6 mg/m², préférablement dans la plage de 1 à 2 mg/m², un dépôt de titane dans la plage de 7 à 19 mg/m², préférablement dans la plage de 11 à 16 mg/m² et un dépôt de molybdène dans la plage de 6 à 18 mg/m², préférablement dans la plage de 9 à 14 mg/m².
